# EUROPÄISCHE PATENTSCHRIFT

(11) **EP 0 203 427 B1**
(45) Veröffentlichungstag und Bekanntmachung des Hinweises auf die Patenterteilung: **19.09.1990**
(21) Anmeldenummer: 86106268.5
(22) Anmeldetag: 07.05.1986
(51) Int. Cl.: C10L 7/04, C10L 11/04

(54) **Brennflüssigkeit**
Combustible liquid
Liquide combustible

(30) Priorität: 25.05.1985 DE 3518921
(43) Veröffentlichungstag der Anmeldung: 03.12.1986
(73) Patentinhaber: AHK Alkohol Handelskontor GmbH & Co. KG, D-4780 Lippstadt (DE)
(72) Erfinder: Schuster, Wilhelm, D-6000 Frankfurt/Main (DE)
(74) Vertreter: Grussdorf, Jürgen, Dr.

(56) Entgegenhaltungen:
- US-A- 2 613 142
- US-A- 3 291 579
- US-A- 3 899 439
- US-A- 4 261 700
- US-A- 4 575 379

## Beschreibung

Die Erfindung betrifft die Verwendung einer Brennflüssigkeit aus Alkohol und einem Verdickungsmittel zum Entzünden von Kohle und Holz.

Kohle- und Holzanzünder für einen Grill oder Kamin gibt es in verschiedenen Ausführungsformen, beispielsweise als Brennpasten aus Brennspiritus und kolloidaler Kieselsäure, als mit Wachs getränkte Faserplatten, als Brennöl auf Erdölbasis oder auch in Form von Brennspiritus.

Die US-A-2 613 142 beschreibt einen Brennstoff bestehend aus handelsüblichem Alkohol, einem Verdickungsmittel und Wasser. Es handelt sich hierbei um ein formstabiles Gel, wobei als Verdickungsmittel Methylcellulose verwendet wird, die dafür bekannt ist, daß sie ein echtes stabiles Gel bildet. Es werden 3 bis 50 Gew.-% Methylcellulose zugegeben, wobei die Menge vom Grad der Methylierung abhängt, um die erforderliche gelbildende Viskosität zu erhalten. Beschrieben ist in dieser Patentschrift ein Brennstoff, der eine einmal erhaltene Form beibehält und der während des Verbrennens nicht schmilzt. Solche Gelbrennstoffe können wohl auch als Anzündhilfen für Kohle und Holz in einem Grill oder einem Kamin verwendet werden. Sie haben aber die gleichen Nachteile wie bekannte Anzünder, nämlich Pasten sowie getränkte Faserplatten. Aufgrund der Konsistenz solcher Produkte sind sie auf bestimmte Stellen lokalisiert, wodurch nur die angrenzenden Kohle- und Holzteilchen entzündet werden. Ausserdem verbrennen die meisten dieser mehr oder weniger festen Anzünder nicht rückstandsfrei und es können unerwünschte Crackstoffe entstehen. Das gleiche gilt auch für Brennöle. Brennspiritus als Anzünder benetzt zwar die Kohle- und Holzstücke, aber er verdampft und verbrennt, um eine ausreichende Zündwirkung zu entfalten und zudem besteht die Gefahr des Verpuffens und "Spritens".

Aufgabe der Erfindung ist es, eine gefahrlose flüssige Anzündhilfe zu schaffen, die zum Entzünden von Kohle und Holz verwendet wird und die eine flächige und andauernde Benetzung und dadurch ein ausreichend langes Abbrennen sicherstellt, um die Kohle- und Holzstückchen zu entzünden.

Gelöst wird diese Aufgabe durch die Verwendung einer eingangs genannten Brennflüssigkeit, die gekennzeichnet ist durch einen Gehalt an 10 bis 30 Vol-% Wasser, 0,3 bis 6 Gew.-% Verdickungsmittel und Rest Alkohol.

Zweckmässige Weiterbildungen der Brennflüssigkeit sind in den Unteransprüchen gekennzeichnet.

Im Gegensatz zu dem aus der US-A-2 613 142 bekannten formstabilen Brenngel besteht die erfindungsgemäss verwendete Brennflüssigkeit aus phlegmatisiertem Alkohol, der wohl ein Verdickungsmittel enthält, aber immer noch eine Flüssigkeit ist. Es wurde gefunden, dass durch den Wasserzusatz eine gewisse Phlegmatisierung des Alkohols erreicht und dessen Verbrennungsgeschwindigkeit verlangsamt wird. Durch Zusatz eines Verdickungsmittels wird der abzubrennende Alkohol viskoser, wodurch das "Spriten" - also das schnelle Auseinanderlaufen - der Brennflüssigkeit auf den zu entzündenden Kohle-und Holzstücken sowie auf deren Unterlage und das beim reinen Alkohol auftretende spontane Verdampfen und Abbrennen vermieden wird. Auch dieser Zusatz wirkt somit phlegmatisierend und ausserdem brennflüssigkeitssparend. Mit 40 bis 50 ml der phlegmatisierten Brennflüssigkeit kann praktisch jede Grillkohlenmenge verlässlich angezündet und zum Glühen gebracht werden. Zweckmässig wird die Brennflüssigkeit aus als hochrein zu bezeichnenden Stoffen hergestellt, so dass davon ausgegangen werden kann, dass beim Verbrennen keine physiologisch schädlichen Crackstoffe entstehen, die geruchlich, geschmacklich und/oder gesundheitlich nachteilig sind. Das Ausschalten solcher Nebenerscheinungen ist insbesondere bei Verwendung als Grillanzünder wesentlich. Die erfindungsgemäss phlegmatisierte Brennflüssigkeit verbrennt praktisch rückstandsfrei. Durch das Verdickungsmittel kann die Viskosität der Brennflüssigkeit nach Bedarf eingestellt werden. Sie soll in jedem Fall noch ausreichend flüssig sein, um auf den anzuzündenden Kohle- und Holzstücken auseinanderzufliessen und diese im wesentlichen gleichmässig zu benetzen. Auf diese Weise ist sichergestellt, dass die Brennflüssigkeit zwischen den Kohle- und Holzteilchen verhältnismässig langsam abbrennt und diese entzündet werden. Durch das beim Abbrennen verdampfende Wasser wird eine ständige Kühlung der brennenden Masse bewirkt, die dadurch langsamer verdampft und demzufolge langsamer verbrennt. Es wurde beobachtet, dass die phlegmatisierte Brennflüssigkeit mit kleineren Flammen brennt als reiner Alkohol. Die Viskosität bevorzugter Zubereitungen wird so gewählt, dass diese durch Ausgabeöffnungen von mit Spezialverschlüssen, beispielsweise Sicherheitsverschlüssen versehenen Flaschen mit flexiblen, komprimierbaren Wandungen ausgegeben werden können. Auf diese Weise lässt sich die Ausgabemenge vom Verbraucher leicht dosieren.

Es wurde gefunden, dass sich Isopropanol ganz besonders gut als phlegmatisierter Brennstoff eignet. Sein Brennwert bei einem Zusatz von 15 Vol.-% Wasser entspricht demjenigen von handelsüblichem Brennspiritus. Als Verdickungsmittel mit den gewünschten Eigenschaften, nämlich weitgehend oder vollständig rückstandsfreies Abbrennen und Vermeiden unerwünschter nachteiliger Crackstoffe bieten sich Hydroxypropylcellulose und Polyethylenoxid an.

Folgende Versuche veranschaulichen die vorteilhaften Ergebnisse, die mit phlegmatisiertem Alkohol, insbesondere Isopropanol, erzielt werden.

Die Versuche zeigen, dass auch phlegmatisierter Brennspiritus weitaus weniger verläuft und mehr als doppelt so lange brennt als reiner Brennspiritus.

Ausgezeichnete Ergebnisse werden mit Isopropanol erzielt, wobei optimale Ergebnisse mit einem Wasserzusatz von 10 bis 15 % Wasser und 0,40 bis 0,50 % Hydroxypropylcellulose zu beobachten sind. Auch ein Gemisch aus Hydroxypropylcellulose und Polyethylenoxid ergibt sehr gute Werte.

## Patentansprüche

1. Verwendung einer Brennflüssigkeit aus Alkohol und einem Verdickungsmittel zum Entzünden von Kohle und Holz, die gekennzeichnet ist durch einen Gehalt an 10 bis 30 Vol-% Wasser, 0,3 bis 6 Gew.-% Verdickungsmittel und Rest Alkohol.

2. Verwendung einer Brennflüssigkeit gemäß Anspruch 1, dadurch gekennzeichnet, daß das Verdickungsmittel eine Hydroxypropylcellulose und/oder nichtionisches Polyethylenoxid ist.

3. Verwendung einer Brennflüssigkeit gemäß Anspruch 2, dadurch gekennzeichnet, daß die Hydroxypropylcellulose und/oder das Polyethylenoxid bei einem Zusatz von 0,4 bis 0,5 Gew.-% eine Viskosität von mehr als 200 cps aufweist.

4. Verwendung einer Brennflüssigkeit gemäß Anspruch 1, dadurch gekennzeichnet, daß der Alkohol Isopropanol ist.

## Claims

1. Method of use of a firelighting fluid consisting of alcohol and a thickening agent for igniting coal and wood, the fluid being characterized by a content of 10 to 20% by volume water, 0,3 to 6% by weight of the thickening agent and rest alcohol.

2. Method of use of a firelighting fluid according to claim 1, characterized in that the thickening agent is a hydroxypropylcellulose and/or non-ionic polyethyleneoxide.

3. Method of use of a firelighting fluid according to claim 2, characterized in that the hydroxypropylcellulose and/or the polyethyleneoxide, added in an amount from 0,4 to 0,5 by weight, possess a viscosity of more than 200 cps.

4. Method of use of a firelighting fluid according to claim 1, characterized in that the alcohol is isopropanol.

## Revendications

1. Utilisation d'un combustible liquide à base d'alcool et d'un épaississant pour l'allumage de charbon et de bois, caractérisé par une teneur en eau de 10 à 30% en volume, une teneur en épaississant de 0,3 à 6% en poids, le reste étant constitué d'alcool.

2. Utilisation d'un combustible liquide selon la revendication 1, caractérisée en ce que l'épaississant est une hydroxypropylcellulose et/ou un polyoxyéthylène.

3. Utilisation d'un combustible liquide selon la revendication 2, caractérisé en ce que, dans le cas d'une addition de 0,4 à 0,5% en poids, l'hydroxypropylcellulose et/ou le polyoxyéthylène a une viscosité de plus de 200 cP.

4. Utilisation d'un combustible liquide selon la revendication 1, caractérisé en ce que l'alcool est l'isopropanol.
